# EUROPÄISCHE PATENTSCHRIFT

(11) **EP 2 050 850 B1**
(45) Veröffentlichungstag und Bekanntmachung des Hinweises auf die Patenterteilung: **10.06.2009**
(21) Anmeldenummer: 07018532.7
(22) Anmeldetag: 20.09.2007
(51) Int. Cl.: D04H 5/02, D04H 11/08, D04H 1/46

(54) **VELOURNADELVLIESSTOFF UND SEINE VERWENDUNG**
NON-WOVEN VELOUR FABRIC AND ITS APPLICATION
ETOFFE NAPPÉE DE VELOURS ET SON UTILISATION

(43) Veröffentlichungstag der Anmeldung: 22.04.2009
(73) Patentinhaber: Carl Freudenberg KG, 69469 Weinheim (DE)
(72) Erfinder: Emirze, Ararad, 67659 Kaiserslautern (DE); Stine, Jeff, Durham, NC 27704 (US); Zilg, Jan-Peter, 69469 Weinheim (DE); Maass, Ulrike, 67659 Kaiserslautern (DE); Büchsel, Martin, Chapel Hill, NC 27517 (US)

(56) Entgegenhaltungen:
- EP-A- 0 960 227
- DE-A1- 19 823 272
- DE-A1- 19 826 981
- FR-A- 2 704 007
- US-A- 4 651 393
- US-A1- 2003 056 883

## Beschreibung

### Technisches Gebiet

Die Erfindung betrifft einen Veloumadelvliesstoff, welcher durch Ablegen eines gegebenenfalls vorverfestigten Vlieses auf einer bürstenartigen Unterlage und Nadeln des Vlieses auf dieser Unterlage hergestellt wird. Des Weiteren betrifft die Erfindung bevorzugte Verwendungen des Veloumadelvliesstoffs.

### Stand der Technik

Aus der DE 34 44 763 A1 sind eine Vorrichtung und ein Verfahren zur Herstellung eines Veloumadelvliesstoffs bekannt, bei welchem ein vorgenadeltes Stapelfaservlies auf eine umlaufende, bürstenartige Stichunterlage aufgelegt und dann unter einer Polausbildung auf der der Stichunterlage zugekehrten Seite genadelt wird. Da bei diesem Verfahren die von den Nadeln erfassten Fasern in die Bürste der Stichunterlage hineingenadelt werden, erhält der in dieser Weise genadelte Vliesstoff ein velourartiges Aussehen.

Um die Verzugsfestigkeit eines solchen Veloumadelvliesstoffs zu steigern, wird in der DE 44 09 771 A1 weiter vorgeschlagen, das Stapelfaservlies unter Zwischenlage einer Schicht mit einer höheren Verzugsfestigkeit als das Stapelfaservlies, insbesondere eines Spinnvlieses, auf die bürstenartige Stichunterlage aufzulegen und dann das Verfahren so zu führen, dass beim Nadeln die Polfasern durch die Schicht mit der höheren Verzugsfestigkeit gezogen werden. Hierbei ist gemäß dem Dokument insbesondere darauf zu achten, dass das Flächengewicht der Zwischenschicht aus Spinnvlies möglichst gering ist, so dass zum einen die Polausbildung durch die Zwischenschicht nicht behindert wird und zum anderen die Zwischenschicht im optischen Erscheinungsbild des Veloumadelvliesstoffs aus Stapelfasern nicht in Erscheinung tritt.

Veloumadelvliesstoffe der beschriebenen Art werden im zunehmenden Maße zur Auskleidung von Kraftfahrzeuginnenräumen eingesetzt. Nachteilig ist dabei, dass, um die für diese Anwendung erforderlichen Abriebsfestigkeit zu erreichen, dem Veloumadelvliesstoff 200 bis 300 g/m² tiefziehfähiger Latex-Binder zugegeben werden muss. Latex-Binder ist nicht nur sehr teuer, er enthält auch flüchtige organische Verbindungen (VOCs), die in den Kraftfahrzeuginnenraum entweichen (Fogging). Im Hinblick auf das allgemein steigende Umwelt-, Gesundheits- und Qualitätsbewusstsein sind solche Emissionen in Innenräumen zum Beispiel in Kraftfahrzeugen, Bauprodukten, oder auch Wohninnenräumen nicht mehr hinnehmbar.

### Darstellung der Erfindung

Aufgabe der Erfindung ist, einen Veloumadelvliesstoff, insbesondere zur Auskleidung von Innenräumen, bereitzustellen, welcher den hohen Anforderungen an Umwelt-, Gesundheitsverträglichkeit und Qualität genügt und sich gleichwohl durch sehr gute mechanische Eigenschaften, wie zum Beispiel eine hohe Abriebfestigkeit, auszeichnet.

Diese Aufgabe wird mit einem Veloumadelvliesstoff nach Patentanspruch 1 gelöst. Patentanspruch 9 betrifft eine textile Verkleidung, welche einen erfindungsgemäßen Veloumadelvliesstoff enthält. Die Patentansprüche 19 und 20 sind auf bevorzugte Verwendungen der textilen Verkleidung gerichtet. Die Unteransprüche betreffen bevorzugte Ausgestaltungen der Erfindung.

Im Folgenden sollen im Sinne der Erfindung unter Filamenten Endlosfasern verstanden werden. Unter Stapelfasern oder Fasern sollen demgegenüber im Folgenden Fasern mit endlicher Länge verstanden werden.

Gemäß der Erfindung ist bei einem Veloumadelvliesstoff, welcher durch Ablegen eines gegebenenfalls vorverfestigten Vlieses auf einer bürstenartigen Stichunterlage und Nadeln des Vlieses auf dieser Stichunterlage vorgesehen, dass das Vlies ein Spinnvlies mit Filamenten umfasst, wobei die Filamente Mehrkomponentenfilamente mit wenigstens einer hochschmelzenden und wenigstens einer thermisch aktivierbaren niedrigschmelzenden Komponente umfassen.

Es wurde in überraschender Weise festgestellt, dass mit einem Veloumadelvliesstoff der oben beschriebenen Art auch ohne Verwendung eines zusätzlichen chemischen Bindemittels sehr hohe Abriebsfestigkeiten erreicht werden, Der bei Anwendungen in Kraftfahrzeuginnenräumen zur Erhöhung der Abriebfestigkeit eines Veloumadelvliesstoffs üblicherweise auf die Vliesstoffrückseite aufgetragene Latexanstrich kann komplett entfallen. Ein erfindungsgemäßer Veloumadelvliesstoff ist damit frei von fogging-aktiven Stoffen. Die mit dem bekannten Latexanstrich verbundene gesundheitschädliche Emission flüchtiger Kohlenwasserstoffe wird bei einem erfindungsgemäßen Veloumadelvliesstoff vollständig vermieden. Der erfindungsgemäße Veloumadelvliesstoff genügt damit den höchsten Anforderungen an Gesundheits-, Umweltverträglichkeit und Qualität. Der Verzicht auf Latexbinder führt darüber hinaus noch zu einem deutlichen Kostenvorteil.

Gemäß der Erfindung umfasst der Veloumadelvliesstoff ein Spinnvlies mit Filamenten. Die Verwendung eines Spinnvlies hat nicht nur den Vorteil, dass es dem textilen Flächengebilde in an sich bekannter Weise eine gewisse Festigkeit verleiht. Spinnvliese sind auch sehr kostengünstig herzustellen. Allerdings zeichnen sich Spinnvliese im Gegensatz zu Stapelfaservliesen üblicherweise durch ein sehr glattes, wenig voluminöses Erscheinungsbild aus. Die Filamente liegen nahezu ausschließlich in einer horizontalen Ebene. Den Materialien fehlt es völlig an Bausch und velourartiger Charakteristik. Sie scheinen daher auf den ersten Blick ungeeignet für die Ausbildung eines velourartigen Nadelvlieses zu sein. So wird auch in der eingangs beschriebenen DE 44 09 771 A1 ausdrücklich erwähnt, dass das Flächengewicht des als Verstärkungslage eingefügten Spinnvlieses so gering gewählt werden muss, dass es optisch nicht in Erscheinung tritt.

Es hat sich nun aber in überraschender Weise gezeigt, dass sich auch bei Spinnvliesen auch bei hohen Flächengewichten beim Vemadeln auf einer bürstenartigen Stichunterlage, so wie beispielsweise in der DE 43 44 763 A1 beschrieben, ein bauschiges, textiles Flächengebilde erzielen lässt, das ein velourartiges Erscheinungsbild aufweist. Sogar die für Veloumadelvliesstoffe wichtige Wiedererholung des Bausches bei Belastung wird erreicht. Dabei behält das genadelte Spinnvlies seine an sich bekannten guten Eigenschaften, wie hohe Verzugsfestigkeit, sehr gute Verformbarkeit, hohe Dimensionsstabilität und Abriebfestigkeit bei.

Das Wiedererholungsvermögen, die Verzugsfestigkeit und Dimensionsstabilität eines erfindungsgemäßen Veloumadelvliesstoffs lassen sich noch steigern, wenn es nach dem Nadeln noch thermisch verfestigt wird.

Ein erfindungsgemäßer Veloumadelvliesstoff kann mittels eines Verfahrens hergestellt werden, wie es beispielsweise in der oben erwähnten DE 34 44 763 A1 beschrieben wird. Besondere Verfahrensvarianten, die zum Beispiel zu einer Strukturierung der Oberfläche eines Veloumadelvliesstoffs führen, sind noch aus der EP 0 411 647 A1 bekannt. Dabei kommen beispielsweise je nach gewünschter Strukturierung Gabel- und/oder Kronnadeln zum Einsatz. Entsprechend werden auch ein- oder mehrstufige Verfahren beschrieben. Auch diese Verfahren sind ohne Beschränkung der Allgemeinheit auf einen erfindungsgemäßen Veloumadelvliesstoff anwendbar.

Gemäß der Erfindung umfassen die Filamenten Mehrkomponentenfilamente mit wenigstens einer hochschmelzenden und wenigstens einer thermisch aktivierbaren niedrigschmelzenden Komponente, vorzugsweise Bikomponentenfilamente. Bikomponentenfilamente sind an sich bekannt. Sie weisen eine niedrigschmelzende Komponente aus einem niedrigschmelzenden Polymer und eine hochschmelzende Komponente aus einem hochschmelzenden Polymer auf.

Die oben erwähnte thermisch aktivierbare niedrigschmelzende Komponente übemimmt erfindungsgemäß die Funktion eines Bindemittels bzw. des Latexbinders, ohne jedoch die mit der Verwendung dieses Binders bzw. des sonstigen chemischen Bindemittels verbundenen Nachteile, wie Fogging, geringe Recyclebarkeit usw., aufzuweisen. Der Schmelzpunkt der niedrigschmelzenden Komponente sollte vorzugsweise etwa 10 °C bis 20 °C unterhalb des Schmelzpunktes der höher schmelzenden Komponente liegen, damit diese beim thermischen Aktivieren nicht zerstört wird.

Der Anteil an Bikomponentenfilamenten im Spinnvlies sollte einen Anteil von 5 % (bezogen auf das Gesamtflächengewicht des Veloumadelvliesstoffs) nicht unterschreiten, das sich ansonsten die Abriebfestigkeit zu stark verschlechtern würde. Vorzugsweise liegt der Anteil über 15 %

Das Spinnvlies kann ein- oder mehrlagig aufgebaut sein. Es kann aus einer oder mehreren Filamentarten bestehen. Auch die Beimischung von Stapelfasern ist möglich. Der Anteil an Stapelfasern sollte hierbei jedoch einen Wert von 75% bezogen auf das Gesamtflächengewicht des Veloumadelvliesstoffs nicht überschreiten, da bei höheren Werten die Abriebsfestigkeit wie auch die Zugfestigkeit und Formstabilität stark abnehmen.

Auch die Stapelfasern können aus Mehr-, vorzugsweise Bikomponentenfasem, ausgebildet sein, wobei bezüglich der bevorzugt verwendeten Polymere die obigen Ausführungen gelten.

Die Beimischung von Stapelfasern kann einerseits so erfolgen, dass die Stapelfasern in den Spinnvliesfilamentstrom injiziert werden. Es ist jedoch auch möglich, die Stapelfasern auf einer Spinnvlieslage abzulegen oder zwischen zwei Spinnvlieslagen und das Einbringen der Fasern in die Spinnvlieslagen über den Nadelprozess vorzunehmen. Des Weiteren können beide Lagen separat produziert werden und erst in einem nachgelagerten Schritt, beispielsweise mittels des Vemadelungsschritts, zusammengefügt werden.

Durch Beimischung von gekräuselten Stapelfasern lassen sich der Bausch und das Wiedererholungsvermögen des Bauschs noch verbessern. Dieser Effekt lässt sich auch durch den Einsatz gekräuselter Endlosfilamente erreichen.

Die Zugabe von Stapelfasern kann aber in vorteilhafter Weise auch dazu genutzt werden, um eine reproduzierbare und homogene Einfärbung des Veloumadelfilzes zu erzielen. Dabei sind alleine die Stapelfasern die Farbträger. Die Einstellung der Farbe erfolgt über die Zudosierung. Eine solche reproduzierbare Farbeinstellung lässt sich auch über die Einfärbung der Endlosfilamente im kontinuierlichen Spinnprozess erzielen. Allerdings ist der Stapelfaserprozess in der Regel wesentlich flexibler und kann daher Farbänderungen schneller umsetzen.

Erfindungsgemäß können mehrere unterschiedliche Fasern bzw. Filamente zum Einsatz kommen. Die Unterschiede können beispielsweise in der Zusammensetzung oder aber auch in der Faser- bzw. Filamentdicke liegen. Hierbei kann ein stufenartiger oder auch gradientenartiger Aufbau der Lagen aus unterschiedlichen Fasern und/oder Filamenten vorgesehen sein. So ist beispielsweise die Ausbildung diskreter Übergänge zwischen Lagen mit unterschiedlichen Fasern und/oder Filamenten oder aber eine kontinuierliche Anreicherung einer Filament- oder Faserart zu einer der Oberflächen hin denkbar. Umfasst eine solche Faser bzw. ein solches Filament ein niedrigschmelzendes, wärmeaktivierbares Bindepolymer, so kann auf diese einfache Weise eine Haftvermittlerschicht ausgebildet werden. Bei gradientenartigem Aufbau führt ein solches Bindepolymer noch zusätzlich im Inneren der Lage zu einer Verfestigung und Stabilisierung.

Eine textile Verkleidung, die einen erfindungsgemäßen Veloumadelvliesstoff umfasst, ist aufgrund ihrer besonderen mechanischen Stabilität wie auch Umwelt-, Gesundheitsverträglichkeit und Qualität ganz besonders gut für Anwendungen im Objektbereich geeignet. Zu diesem zählen alle Zielgruppen, auch die nicht dem privaten Bereich zuzuordnen sind, wie zum Beispiel Büros, Schulen, Banken, Versicherungen, Hotels, der Sozial- und Pflegebereich, Sportstätten, insbesondere auch die Innenausstattungen im Automobilbereich, in der Schifffahrt, der Bahn usw.

Im Objektbereich werden extrem hohe Anforderungen an die technische Qualität gestellt. Diesen Anforderungen wird ein erfindungsgemäße textile Verkleidung gerecht. Bevorzugt sind hier Anwendungen im Bereich Kraftfahrzeuginnenraumauskleidung, sowohl Fahrgastraum- als Kofferrauminnenauskleidung, sowie Teppichböden, sowohl als Bahnenware als auch in Form von Fliesen. Aber auch andere Anwendungen für eine solche textile Verkleidung sind möglich, z. B. als Wandverkleidung, Trennwänden usw. Aufgrund der obigen Ausführungen liegt es auf der Hand, dass eine erfindungsgemäße textile Verkleidung natürlich auch im privaten Bereich, beispielsweise im Wohnbereich, Anwendung finden kann.

Eine erfindungsgemäße textile Verkleidung kann für die oben genannten Anwendungen beispielsweise auch flammfest, antistatisch oder antimikrobiell ausgerüstet sein.

Die Verwendungsmöglichkeiten eines erfindungsgemäßen Veloumadelvlieses bzw. einer erfindungsgemäßen textilen Verkleidung sind keinesfalls auf die oben genannten konkreten Anwendungsgebiete beschränkt.

Insbesondere für Anwendungen im Bereich der Auskleidung von Kraftfahrzeuginneräumen oder im Bereich Teppichböden kann es vorteilhaft sein, wenn die erfindungsgemäße textile Verkleidung mit einer so genannten Schwerschicht versehen ist. Der Einsatz von Schwerschichten ist im Bereich der Kraftfahrzeuginnenraumauskleidung an sich bekannt. Sie dienen der Entkopplung nach dem Masse-Feder-Prinzip. Die Schwerschicht wird entweder mittels einer Schicht aus PE unter Zufuhr von Wärme oder direkt auf den Teppich extrudiert und braucht dann keinen weiteren Haftvermittler. Die Schwerschicht besteht üblicherweise aus CaCO₃ und EVA. Darauf wird dann ein Entkoppler wie ein Cotton Shoddy oder ein Schaum aufgebracht. Die Schwerschicht kann gemäß einer bevorzugten Ausführungsform der Erfindung aber auch in Form eines Vliesstoffs, insbesondere eines Spinnviiesstoffs aufgebracht werden. Hierdurch vereinfacht sich nicht nur die Verfahrensführung, auch unter dem Gesichtspunkt der Recyclebarkeit können sich hieraus, wie weiter unten noch ausgeführt wird, Vorteile ergeben.

Weiterhin kann eine erfindungsgemäße Verkleidung gemäß einer weiteren bevorzugten Ausführungsform entweder in Kombination mit der Schwerschicht oder alleine mit einer Schalldämpfungslage ausgerüstet sein. Die Schalldämpfungslage kann in an sich bekannter Weise durch ein sog. Cotton Shoddy mit Zwischenlage, die die Luftdurchlässigkeit begrenzt, gebildet werden, oder aber auch durch ein Mikrofaservlies in Verbindung mit einem Cotton Shoddy oder einem Nadelvlies oder durch ein Nadelvlies selbst.

Die oben beschriebenen Lagen und/oder Schichten werden vorzugsweise mittels Bindeschichten miteinander verbunden. Für die Bindeschichten können herkömmliche Binder verwendet werden. Unter dem Gesichtspunkt der Umwelt- und Gesundheitsverträglichkeit wie auch unter ökonomischen Gesichtspunkten (vereinfachte Verfahrensführung, weniger Prozessschritte) kommen für diese Bindeschichten gemäß einer besonders bevorzugten Ausführungsform der Erfindung ebenfalls Lagen aus Mehrkomponentenfilamenten und/oder -fasern, vorzugsweise aus Bikomponentenfilamenten und/oder -fasern zum Einsatz. Es können auch zusätzlich oder alleine auch Monofilamente oder -fasern, die aus einem niedrigschmelzenden Polymer, wie zum einem Copolymer, bestehen, für die Bindeschicht verwendet werden. Auf chemische Bindemittel, die zu dem bekannten Fogging-Problem führen können, kann bei diesen zuletzt genannten Ausführungsformen dann ganz verzichtet werden.

Als Bikomponentenfilamente und/oder -fasern werden für die in der vorliegenden Anmeldung beschriebenen Anwendungen gemäß einer bevorzugten Ausführungsform der Erfindung Kern-/Mantel-, Side-By-Side-Island -In The-Sea und/oder PIE(auch Hollow-PIE) -Filamente bzw. -fasern eingesetzt. Bikomponentenfilamente oder -fasern mit trilobaler Geometrie oder Fasern oder Filamente aus Spinndüsen mit knochenförmiger Kapillar-Geometrie (=konzentrierte Anordnung von Binde- und Matrixpolymer) führen zu einer besseren Verankerung der Fasern oder Filamente im Vliesstoff und damit zu einer noch weiter erhöhten Zugfestigkeit und Abriebfestigkeit des Materials.

Über den Anteil an Mehrkomponenten- oder Bikomponentenfilamenten und/oder -fasern lässt sich auch in einfacher Weise die Steifigkeit der textilen Verkleidung einstellen. Je höher dieser Anteil ist, desto steifer wird das Material.

Die niedrigschmelzende Komponente der Bikomponentenfilamente oderfasern umfasst ohne Beschränkung der Allgemeinheit vorzugsweise CoPET (Copolyester), CoPA (Copolyamid), PA (Polyamid), PP (Polypropylen), Copolypropylen (CoPP), ataktisches PP und/oder PE (Polyethylen), die hochschmelzende Komponente vorzugsweise PET (Polyester), PA (Polyamid), PLA (Polylactid), PBT (Polybutylen) und/oder PP (Polypropylen). Gleiches gilt auch für die wenigstens eine niedrigschmelzende Komponente bzw. die wenigstens eine hochschmelzende Komponente von erfindungsgemäß eingesetzten Mehrkomponentenfilamenten und -fasern.

Gemäß einer weiteren besonders bevorzugten Ausführungsform der Erfindung bestehen die Filamente und/oder Fasern aller Lagen und/oder Schichten aus ein- und demselben Polymer und/oder seinen Derivaten. Dies hat den Vorteil der einfacheren Recyclebarkeit. Vorzugsweise besteht die Textile Verkleidung aus Polypropylen und/oder seinen Derivaten oder aus Polyester und/oder seinen Derivaten oder aus Polyamid und/oder seinen Derivaten. Insbesondere bei textilen Auskleidungen werden häufig Formteile aus der Bahnenware ausgestanzt. Die Ausstanzabfälle können bei Verwendung der obigen Materialien wieder für die Filament und/oder Stapelfaserherstellung verwendet werden.

## Patentansprüche

1. Veloumadelvliesstoff, hergestellt durch Ablegen eines ggf. vorverfestigten Vlieses auf einer bürstenartigen Stichunterlage und Nadeln des Vlieses auf dieser Unterlage, **dadurch gekennzeichnet, dass** das Vlies ein Spinnvlies mit Filamenten umfasst, wobei die Filamente Mehrkomponentenfilamente mit wenigstens einer hochschmelzenden und wenigstens einer thermisch aktivierbares niedrigschmelzenden Komponente umfassen.

2. Veloumadelvliesstoff nach Anspruch 1, **dadurch gekennzeichnet, dass** die Mehrkomponentenfilamente Bikomponentenfilamente umfassen.

3. Veloumadelvliesstoff nach Anspruch 1 oder 2, **dadurch gekennzeichnet, dass** der Anteil der Bikomponentenfilamente größer als 5 % , vorzugsweise größer als 15 % bezogen auf das Gesamtgewicht des Veloumadelvliesstoff ist.

4. Veloumadelvliesstoff nach Anspruch 2 oder 3, **dadurch gekennzeichnet, dass** die Bikomponentenfilamente als Kern-/Mantel-, Side-By-Side-, Island-In-The-Sea und/oder PIE(auch Hollow-PIE)-Filamente ausgebildet sind.

5. Veloumadelvliesstoff nach einem der Ansprüche 2 bis 4, **dadurch gekennzeichnet, dass** die niedrigschmelzende Komponente der Bikomponentenfilamente CoPET, CoPA, PA, PP, CoPP, Ataktisches PP und/oder PE umfasst.

6. Veloumadelvliesstoff nach einem der Ansprüche 2 bis 5, **dadurch gekennzeichnet, dass** die hochschmelzende Komponente PET, PLA, PBT, PA und/oder PP umfasst.

7. Veloumadelvliesstoff nach einem der Ansprüche 1 bis 6, **dadurch gekennzeichnet, dass** das Spinnvlies bis zu 75% des Gesamtflächengewichts an Stapelfasern enthält.

8. Veloumadelvliesstoff nach einem der Ansprüche 1 bis 7, **dadurch gekennzeichnet, dass** die Fasern und/oder Filamente gekräuselte Fasern und/oder Filamente umfassen.

9. Textile Verkleidung, insbesondere für die Verkleidung von Innenräumen im Objekt- und Wohnbereich, umfassend wenigstens eine eine Velouroberfläche bildende Lage aus einem Veloumadelvliesstoff, **gekennzeichnet durch** ein Veloumadelvliesstoff nach einem der Ansprüche 1 bis 8.

10. Textile Verkleidung nach Anspruch 9, **dadurch gekennzeichnet, dass** auf der der Velouroberfläche abgewandten rückseitigen Oberfläche der Textilen Verkleidung eine Schwerschicht vorgesehen ist.

11. Textile Verkleidung nach Anspruch 9 oder 10, **dadurch gekennzeichnet, dass** auf der der Velouroberfläche abgewandten rückseitigen Oberfläche Seite der Textilen Verkleidung eine Schandämpfungslage vorgesehen ist.

12. Textile Verkleidung nach einem der Ansprüche 9 bis 11, **dadurch gekennzeichnet, dass** zwischen einzelnen oder allen Lagen und/oder Schichten Bindeschichten vorgesehen sind.

13. Textile Verkleidung nach Anspruch 12, **dadurch gekennzeichnet, dass** die Bindeschichten Fasern und/oder Filamente aus einem niedrigschmelzenden Polymer umfassen.

14. Textile Verkleidung nach Anspruch 12, **dadurch gekennzeichnet, dass** die Bindeschichten Mehrkomponenten-, vorzugsweise Bikomponentenfasem und/oder filamente, mit wenigstens einer hochschmelzenden und wenigstens einer niedrigschmelzenden Komponente umfassen.

15. Textile Verkleidung nach einem der Ansprüche 13 bis 15, **dadurch gekennzeichnet, dass** das niedrigschmeizende Polymer bzw. die niedrigschmelzende Komponente der Mehrkomponenten- oder Bikomponentenfasem und/oder filamente CoPET, CoPA, PA, PP,. Ataktisches PP und/oder PE umfasst.

16. Textile Verkleidung nach Anspruch 15 oder 16, **dadurch gekennzeichnet, dass** die hochschmelzende Komponente PET, PA, PLA, PBT und/oder PP umfasst.

17. Textile Verkleidung nach einem der Ansprüche 12 bis 16, **dadurch gekennzeichnet, dass** die Bikomponentenfasern und/oder filamente als Kem-/Mantel-, Side-By-Side- Island-In-The-Sea und/oder PIE(auch Hollow-PIE)-Filamente ausgebildet sind.

18. Textile Verkleidung nach einem der Ansprüche 10 bis 17, **dadurch gekennzeichnet, dass** die Filamente und/oder Fasern aller Lagen und oder Schichten aus ein- und demselben Polymer und/oder seinen Derivaten bestehen.

19. Verwendung einer textilien Verkleidung nach einem der Ansprüche 1 bis 18 zur Auskleidung von Krafffahrzeuginnenräumen, wie den Fahrgast- oder den Kofferraum.

20. Verwendung einer textilen Verkleidung nach einem der Ansprüche 1 bis 18 für Teppichböden,

## Claims

1. Velour needled nonwoven web produced by laying an optionally preconsolidated web down on a brushlike stitching base and needling the web on this base, **characterized in that** the web comprises a spunbonded web comprising filaments comprising multicomponent filaments having at least one high-melting component and at least one thermally activatable low-melting component.

2. Velour needled nonwoven web according to Claim 1, **characterized in that** the multicomponent filaments comprise bicomponent filaments.

3. Velour needled nonwoven web according to Claim 1 or 2, **characterized in that** the proportion of bicomponent filaments is greater than 5% and preferably greater than 15% based on the total weight of the velour needled nonwoven web.

4. Velour needled nonwoven web according to Claim 2 or 3, **characterized in that** the bicomponent filaments are configured as core-sheath, Side-By-Side, Island-In-The-Sea and/or PIE (including hollow PIE) filaments.

5. Velour needled nonwoven web according to any one of Claims 2 to 4, **characterized in that** the low-melting component of the bicomponent filaments comprises CoPET, CoPA, PA, PP, CoPP, atactic PP and/or PE.

6. Velour needled nonwoven web according to any one of Claims 2 to 5, **characterized in that** the high-melting component comprises PET, PLA, PBT, PA and/or PP.

7. Velour needled nonwoven web according to any one of Claims 1 to 6, **characterized in that** the spunbonded web contains up to 75% of the total basis weight of staple fibres.

8. Velour needled nonwoven web according to any one of Claims 1 to 7, **characterized in that** the fibres and/or filaments comprise crimped fibres and/or filaments.

9. Textile covering, in particular for lining interiors in commercial and residential buildings, comprising at least one ply composed of a velour needled nonwoven web and forming a velour surface, **characterized by** a velour needled nonwoven web according to any one of Claims 1 to 8.

10. Textile covering according to Claim 9, **characterized in that** the textile covering has a heavy layer on its rear surface, i.e. the surface which is remote from the velour surface.

11. Textile covering according to Claim 9 or 10, **characterized in that** the textile covering has a sound-absorbing ply on its rear surface, i.e. the surface which is remote from the velour surface.

12. Textile covering according to any one of Claims 9 to 11, **characterized in that** there are tie layers provided between some or all plies and/or layers.

13. Textile covering according to Claim 12, **characterized in that** the tie layers comprise fibres and/or filaments composed of a low-melting polymer.

14. Textile covering according to Claim 12, **characterized in that** the tie layers comprise multicomponent, preferably bicomponent, fibres and/or filaments having at least one high-melting component and at least one low-melting component.

15. Textile covering according to any one of Claims 13 to 15, **characterized in that** the low-melting polymer or component of the multicomponent or bicomponent fibres and/or filaments comprises CoPET, CoPA, PA, PP, atactic PP and/or PE.

16. Textile covering according to Claim 15 or 16, **characterized in that** the high-melting component comprises PET, PA, PLA, PBT and/or PP.

17. Textile covering according to any one of Claims 12 to 16, **characterized in that** the bicomponent fibres and/or filaments are configured as core-sheath, Side-By-Side, Island-In-The-Sea and/or PIE (including hollow PIE) filaments.

18. Textile covering according to any one of Claims 10 to 17, **characterized in that** the filaments and/or fibres of all plies and/or layers consist of one and the same polymer and/or its derivatives.

19. The use of a textile covering according to any one of Claims 1 to 18 for lining motor vehicle interiors, such as the passenger compartment or the trunk.

20. The use of a textile covering according to any one of Claims 1 to 18 for carpet flooring.

## Revendications

1. Etoffe nappée aiguilletée de velours, fabriquée en déposant une nappe éventuellement pré-consolidée sur une base de piqûre en forme de brosse et en aiguilletant la nappe sur cette base, **caractérisée en ce que** la nappe comprend une nappe filée à filaments, les filaments comprenant des filaments multicomposants avec au moins un composant à haute fusion et au moins un composant à basse fusion activable thermiquement.

2. Etoffe nappée aiguilletée de velours selon la revendication 1, **caractérisée en ce que** les filaments multicomposants comprennent des filaments bicomposants.

3. Etoffe nappée aiguilletée de velours selon la revendication 1 ou 2, **caractérisée en ce que** la proportion des filaments bicomposants est supérieure à 5 %, de préférence supérieure à 15 %, par rapport au poids total de l'étoffe nappée aiguilletée de velours.

4. Etoffe nappée aiguilletée de velours selon la revendication 2 ou 3, **caractérisée en ce que** les filaments bicomposants sont réalisés sous forme de filaments à noyau/enveloppe, côte à côte, île en mer et/ou EIH (également EIH creux).

5. Etoffe nappée aiguilletée de velours selon l'une quelconque des revendications 2 à 4, **caractérisée en ce que** le composant à basse fusion comprend des filaments bicomposants CoPET, CoPA, PA, PP, CoPP, PP atactique et/ou PE.

6. Etoffe nappée aiguilletée de velours selon l'une quelconque des revendications 2 à 5, **caractérisée en ce que** le composant à haute fusion contient du PET, PLA, PBT, PA et/ou PP.

7. Etoffe nappée aiguilletée de velours selon l'une quelconque des revendications 1 à 6, **caractérisée en ce que** la nappe filée contient jusqu'à 75 % de son grammage en fibres discontinues.

8. Etoffe nappée aiguilletée de velours selon l'une quelconque des revendications 1 à 7, **caractérisée en ce que** les fibres et/ou filaments contiennent des fibres et/ou filaments bouclés.

9. Revêtement textile, notamment pour le revêtement d'intérieurs dans le secteur de l'aménagement et de l'habitat, comprenant au moins une épaisseur formant une surface de velours en étoffe nappée aiguilletée de velours, **caractérisé par** une étoffe nappée aiguilletée de velours selon l'une quelconque des revendications 1 à 8.

10. Revêtement textile selon la revendication 9, **caractérisé en ce que**, sur la face arrière détournée de la surface de velours du revêtement textile, une couche lourde est prévue.

11. Revêtement textile selon la revendication 9 ou 10, **caractérisé en ce que**, sur la face arrière détournée de la surface de velours du revêtement textile, une couche d'isolation acoustique est prévue.

12. Revêtement textile selon l'une quelconque des revendications 9 à 11, **caractérisé en ce que**, entre les épaisseurs distinctes ou toutes les épaisseurs et/ou les couches, des couches liantes sont prévues.

13. Revêtement textile selon la revendication 12, **caractérisé en ce que** les couches liantes comprennent des fibres et/ou filaments en polymère à basse fusion.

14. Revêtement textile selon la revendication 12, **caractérisé en ce que** les couches liantes comprennent des fibres et/ou filaments multicomposants, de préférence bicomposants, avec au moins une composante à haute fusion et au moins une composante à basse fusion.

15. Revêtement textile selon l'une quelconque des revendications 13 à 15, **caractérisé en ce que** le polymère à basse fusion ou le composant à basse fusion des fibres et/ou filaments multicomposants ou bicomposants contient du CoPET, CoPA, PA, PP, PP atactique et/ou PE.

16. Revêtement textile selon la revendication 15 ou 16, **caractérisé en ce que** le composant à haute fusion contient du PET, PA, PLA, PBT et/ou PP.

17. Revêtement textile selon l'une quelconque des revendications 12 à 16, **caractérisé en ce que** les fibres et/ou filaments bicomposants sont réalisés sous forme de filaments à noyau/enveloppe, côte à côte, île en mer et/ou EIH (également EIH creux).

18. Revêtement textile selon l'une quelconque des revendications 10 à 17, **caractérisé en ce que** les filaments et/ou fibres de toutes les épaisseurs et/ou couches sont composés d'un seul et même polymère et/ou ses dérivés.

19. Utilisation d'un revêtement textile selon l'une quelconque des revendications 1 à 18 pour revêtir des intérieurs de véhicules, comme l'habitacle des passagers ou le coffre.

20. Utilisation d'un revêtement textile selon l'une quelconque des revendications 1 à 18 pour des moquettes.
